# FASCICULE DE BREVET EUROPEEN

(11) **EP 0 076 724 B1**
(45) Date de publication et mention de la délivrance du brevet: **27.12.1985**
(21) Numéro de dépôt: 82401723.0
(22) Date de dépôt: 23.09.1982
(51) Int. Cl.: F24H 1/40, F28F 9/16

(54) **Procédé de fabrication d'un corps de chauffe à nappe cylindrique de tubes d'eau**
Verfahren zur Herstellung eines Heizkörpers mit ringförmig angeordneten Wasserrohren
Method of manufacturing a heat exchanger with annularly mounted water tubes

(30) Priorité: 25.09.1981 FR 8118073
(43) Date de publication de la demande: 13.04.1983
(73) Titulaire: SAUNIER DUVAL EAU CHAUDE CHAUFFAGE S.D.E.C.C. - Société anonyme, F-93103 Montreuil (FR)
(72) Inventeur: Mulsant, Philippe, F-94350 Villiers sur Marne (FR); Raynaud, Jack, F-93100 Montreuil (FR)
(74) Mandataire: Lhuillier, René

## Description

L'invention concerne un procédé de fabrication d'un corps de chauffe du type à nappe de tubes d'eau disposés autour d'une chambre de combustion cylindrique pour chaudières domestiques à gaz par exemple à condensation.

Dans une forme connue de réalisation, le corps de chauffe est constitué d'une nappe de tubes d'eau longitudinaux disposés tout autour d'un brûleur central dont les gaz de combustion sont émis radialement et traversent cette nappe de tubes, les meilleures conditions d'échange entre l'eau et le gaz étant évidemment recherchées par la forme et le positionnement des tubes. Ces tubes d'eau longitudinaux à section allongée sont généralement brasés entre deux collecteurs annulaires pour former une chambre de combustion cylindrique autour du brûleur. Une telle chaudière est connue du FR-A-2 463 368.

La conception de ce genre de corps de chauffe exige une technologie assez particulière de matériaux, d'assemblage et de brasage des tubes sur les collecteurs annulaires et ceci en raison du grand nombre de tubes et de leur proximité nécessaire à un bon coefficient d'échange.

L'utilisation du cuivre, matériau ayant un bon coefficient de conductibilité et se brasant facilement, présente des inconvénients. En effet, la résistance à la déformation plus particulièrement lorsqu'il s'agit de tubes à faces aplaties, nécessairement recuits pendant l'opération de brasage, est insuffisante pour résister à la pression d'eau normalement utilisée dans une chaudière de chauffage central. Mais de plus et surtout en présence de l'eau de condensation dans les fumées, la corrosion des tubes est extrêmement rapide, certain gaz pouvant même contenir du souffre susceptible de produire de l'acide sulfurique. On peut évidemment protéger le cuivre par un revêtement à base de plomb, mais cela est difficilement applicable du fait de la proximité des tubes, le plomb risquant de remplir les intervalles entre ces tubes. Il est de plus connu que cette protection est limitée dans le temps.

Pour remédier à ces inconvénients, on connait l'emploi de l'acier inoxydable en faible épaisseur qui donne un bon coefficient de transfert calorifique et une résistance suffisante au gonflage sous pression d'eau.

Mais l'utilisation d'un tel acier pour ce genre de corps de chauffe à nappe cylindrique de tubes d'eau entraine une technique d'assemblage et de brasage particulière.

En effet, on connait l'utilisation de brasure à vase de cuivre, mais comme il est indiqué plus haut le cuivre s'oxyde rapidement surtout dans les condensats.

On connait aussi les brasures tendres à base d'étain et de plomb, mais ces brasures en plus d'une résistance mécanique limitée risquent en cas de surchauffe accidentelle du corps de chauffe d'amener sa destruction du fait de leur faible température de fusion.

Une brasure à base d'argent est éventuellement possible mais d'un coût prohibitif. Il en est de même d'une soudure électrique TIG ou MIG sous gaz protecteur qui oblige à suivre par des torches la totalité du contour des assemblages à effectuer ce qui rend l'opération très longue et très coûteuse. Dans le cadre du processus de fabrication indiqué ci-après, la présente invention a donc pour objet un procédé qui évite les inconvénients précités en garantissant, après brasage, une étanchéité rigoureuse des éléments ainsi qu'une excellente tenue mécanique de ceux-ci tout en réduisant le coût de la mise en oeuvre du procédé.

Le processus de fabrication consiste à mettre tes tubes longitudinaux à la longueur désirée, -à ébavurer les extrémités des tubes, -à former un bossage sur la partie externe et éventuellement interne à chaque extrémité des tubes pour former des appuis aux collecteurs annulaires,-à rabattre vers l'intérieur les extrémités des tubes pour leur donner un profil conique et faciliter ainsi leur introduction dans les collecteurs, -à disposer les tubes entre les deux collecteurs annulaires en les introduisant dans des orifices correspondants, -à évaser les extrémités débordantes des tubes pour former un sertissage sur les collecteurs annulaires, -à calibrer simultanément l'intérieur des tubes pour obtenir entre les tubes et les collecteurs un jeu minimum inférieur à 0,1 mm compatible avec la brasure, -à déposer dans chaque collecteur annulaire tangentiellement aux extrémités des tubes des cordons circulaires de brasure, -et à disposer l'ensemble compact dans un four de brasage.

Selon l'invention l'acier inoxydable utilisé pour les tubes est un acier ferritique stabilisé au niobium et le brasage est assuré dans un four sous vide à une température inférieure ou égale à 1000°C pendant environ 15 minutes à l'aide d'une brasure à très fort pourcentage de nickel et de chrome additionné de fondants compatible avec l'acier inoxydable utilisé.

D'autres caractéristiques particulières et avantages de l'invention apparaîtront à la lecture de la description qui va suivre d'une forme de réalisation en référence aux dessins annexés qui représentent:
- figure 1: une vue en perspective éclatée du corps de chauffe.
- figures 2 à 5: des vues schématiques en coupe montrant les étapes du procédé d'assemblage des tubes sur les collecteurs annulaires.

On a représenté sur la figure 1 un corps de chauffe-échangeur constitué par deux collecteurs annulaires 1 et 2 disposés coaxialement et réunis par des tubes 3 longitudinaux en acier inoxydable brasés sur les collecteurs et uniformément répartis entre ceux-ci suivant la génératrice d'un cylindre de façon à former une chambre intérieure cylindrique 4 pour l'introduction d'un brûleur tubulaire non représenté.

Ces tubes 3 dans lesquels circule le fluide à réchauffer ont une section allongée de telle manière que les faces latérales de chaque tube soient parallèles aux faces latérales des tubes voisins afin de ménager entre elles un intervalle 5 de faible épaisseur destiné au passage des produits de combustion.

En se reportant aux figures 2 à 5, on va maintenant décrire le procédé d'assemblage d'un tel corps de chauffe. Après avoir mis les tubes 3 à la longueur voulue et ébavuré les extrémités, un bossage 7 (figure 2) est réalisé par un procédé d'estampage en bigorne sur les deux parties externes et à chaque extrémité 6 desdits tubes. Ces extrémités sont rabattues vers l'intérieur pour leur donner un profil conique (figures 2 et 3) ce qui facilite leur introduction dans cer orifices 8 prévus sur chaque collecteur annulaire (1-2), ces orifices 8 ont un profil identique à celui des tubes 3 de telle manière que les collecteurs 1 et 2 soient en appui sur les bossages 7 des tubes 3 (figure 4). Ensuite, les extrémités débordantes 6 des tubes 3 (figures: 4 et 5) sont épanouies vers l'extérieur pour former un sertissage sur les collecteurs annulaires, l'intérieur des tubes étant simultanément calibré afin de réduire au minimum les jeux.

Ce calibrage doit limiter au maximum les jeux entre les tubes et les orifices découpés dans les collecteurs annulaires pour permettre d'assurer un brasage correct. De plus, l'ensemble de ces opérations contribue à donner au corps de chauffe une rigidité suffisante pour le brasage, sans montages complémentaires qui pourraient obliger à des protections par produit ou formes spéciales afin d'empêcher la brasure de couler avec le risque que cela comporte de braser ensemble pièces à braser et montages de maintien et augmenteraient le coût de l'opération de brasage (masse plus grande à chauffer -encombrement supérieur des pièces).

Une fois que cet assemblage est réalisé, on dépose automatiquement dans chaque collecteur annulaire 1 et 2, autour des extrémités 6 des tubes 3, des cordons circulaires 9 (figure 1) de brasure généralement en poudre ou en pâte. Cette brasure doit être à très fort pourcentage de nickel et de chrome additionné de fondants divers. Le brasage proprement dit s'effectue dans un four de préférence sous vide pour ne pas risquer en présence d'une atmosphère riche en hydrogène et azote de fragiliser le métal.

Le choix exact de la brasure et de la température correspondante est fonction de l'acier inoxydable utilisé, un acier ferritique plus économique et insensible aux corrosions sous contrainte demandera une température de brasage inférieure ou égale à 1000° C pendant environ 15 minutes pour éviter tout grossissement du grain. Ce choix est aussi fonction des qualités propres de cette brasure, de sa résilience et de sa coulabilité. Une brasure trop peu résiliente serait fragile et une brasure coulante exigerait des jeux trop réduits et risquerait de remonter entre les tubes. De plus si elle coule trop peu, elle risque de donner des joints non étanches.

L'acier ferritique des tubes qui a l'avantage de permettre la soudure des tubes en grande vitesse par radio-fréquence doit, pour des questions de corrosion, être stabilisée au niobium, la stabilisation au titane étant incompatible avec le brasage sous vide.

## Revendications

Procédé de fabrication d'un corps de chauffe pour chaudières domestiques à gaz comprenant une nappe de tubes longitudinaux à section allongée en acier inoxydable disposés suivant la génératrice d'un cylindre entre un collecteur annulaire inférieur et un collecteur annulaire supérieur pour former une chambre de combustion intérieure cylindrique, selon lequel on met les tubes (3) à la longueur désirée, on ébavure les extrémités (6) des tubes (3), on forme un bossage (7) sur la partie externe et éventuellement interne à chaque extrémité des tubes, on rabat vers l'intérieur les extrémités (6) des tubes (3) pour leur donner un profil cônique, on dispose les tubes (3) entre les deux collecteurs annulaires (1, 2) en les introduisant dans des orifices (8) correspondants, on évase vers l'extérieur les extrémités débordantes (6) des tubes (3) pour former un sertissage sur les collecteurs annulaires (1, 2), on calibre simultanément l'intérieur des tubes (3), on dépose dans chaque collecteur annulaire tangentiellement aux extrémités des tubes des cordons circulaires (9) de brasure, et on dispose sans outillages spéciaux, l'ensemble compact dans un four de brasage caractérisé en ce que l'acier inoxydable utilisé pour les tubes est un acier ferritique stabilisé au niobium, et en ce que le brasage est assuré dans un four sous vide à une température inférieure ou égale à 1000°C pendant environ 15 minutes à l'aide d'une brasure à très fort pourcentage de nickel et de chrome additionné de fondants compatible avec l'acier inoxydable utilisé.

## Patentansprüche

Verfahren zur Herstellung eines Heizkörpers für Haushalts-Gasheizungen mit ringförmig angeordneten, länglichen Wasserrohren aus nicht rostendem Stahl, die einen länglichen Querschnitt aufweisen und auf einer Mantelfläche eines Zylinders zwischen einem unteren Kollektorring und einem oberen Kollektorring angeordnet sind und dabei eine zylindrische, innenliegende Brennkammer ausbilden, bei dem die Wasserrohre (3) auf die gewünschte Länge geschnitten werden, die Endbereiche (6) der Wasserrohre (3) entgratet werden, ein Höcker (7) auf der Außenseite und gegebenenfalls der Innenseite jedes Endbereichs der Wasserrohre ausgebildet wird, die Endbereiche (6) der Wasserrohre (3) nach innen umgebogen werden, um ihnen ein konisches Profil zu verleihen, die Wasserrohre (3) zwischen den beiden Kollektorringen (1, 2) angeordnet und in die entsprechenden Öffnungen (8) eingeführt werden, die überstehenden Endbereiche (6) der Wasserrohre (3) nach außen aufgeweitet werden, um eine Bördelverbindung auf den Kollektorringen (1, 2) zu erreichen, gleichzeitig das Innere der Wasserrohre (3) auf ein genaues Maß gebracht wird, in jedem Kollektorring tangential zu den Extrembereichen der Wasserrohre zylindrische Lötwulste (9) angeordnet werden und ohne Spezialwerkzeuge die kompakte Einheit in einen Lötofen eingebracht wird, dadurch gekennzeichnet, daß der für die Wasserrohre verwendete, nicht rostende Stahl ein ferritischer, niob-stabilisierter Stahl ist, und daß die Lötung in einem Vakuumofen bei einer Temperatur von kleiner oder gleich 1000° C während etwa fünfzehn Minuten unter Verwendung eines Hartlotes mit sehr hohem Prozentgehalt an Nickel und Chrom, dem mit dem verwendeten, nicht rostenden Stahl verträgliche Flußmittel zugesetzt sind, erfolgt.

## Claims

A method for the making of a heating unit for domestic gas boilers comprising a screen of longitudinal stainless steel tubes with an elongated cross section disposed along the generatrix of a cylinder between a lower annular header and an upper annular header to form an internal cylindrical combustion chamber, in accordance wherewith the tubes (3) are cut to the desired length, the ends (6) of tubes (3) are trimmed, a bulge (7) is formed on the external and possibly internal part at each end of the tubes, the ends (6) of tubes (3) are bent back towards the inside to give them a conical profile, tubes (3) are disposed between the two annular headers (1, 2) by inserting them in the corresponding openings (8), the projecting end (6) of tubes (3) are expanded towards the outside to form a crimped rim on the annular headers (1, 2), the bore of tubes (3) is simultaneously finished, circular brazing layers (9) are deposited in each annular header tangentially to the ends of the tubes and the consolidated unit is disposed without special tools inside a brazing furnace, characterised in that the stainless steel used for the tube is a niobium stabilised ferritic steel and in that the brazing is performed in a vacuum furnace at a temperature below or equal to 1000°C for approximately 15 minutes by means of a brazing metal with a very high percentage of nickel and chrome with flux additives compatible with the stainless steel used.
